# FASCICULE DE BREVET EUROPEEN

(11) **EP 1 065 282 B1**
(45) Date de publication et mention de la délivrance du brevet: **04.09.2002**
(21) Numéro de dépôt: 00401865.1
(22) Date de dépôt: 30.06.2000
(51) Int. Cl.: C21D 8/04, C21D 9/48

(54) **Tôle d'acier à basse teneur en aluminium pour emballage**
Stahlband mit geringem Aluminiumgehalt für Behälter
Low aluminum steel sheet for cans

(30) Priorité: 01.07.1999 FR 9908416
(43) Date de publication de la demande: 03.01.2001
(73) Titulaire: SOLLAC, 92800 Puteaux (FR)
(72) Inventeur: Bouzekri, Mohamed, 57120 Rombas (FR)
(74) Mandataire: Ventavoli, Roger

(56) Documents cités:
- EP-A- 0 073 092
- EP-A- 0 764 725
- DE-C- 19 622 164
- FR-A- 2 291 277

## Description

La présente invention concerne le domaine des aciers pour application dans le domaine de l'emballage métallique, alimentaire, non alimentaire ou industriel.

Les aciers élaborés pour des utilisations propres à l'emballage métallique se différencient surtout des tôles minces par leurs caractéristiques physiques.

Les épaisseurs des tôles d'acier pour emballage varient de 0,12 mm à 0,25 mm pour la plus grande majorité des utilisations, mais peuvent atteindre des épaisseurs plus importantes, jusqu'à 0,49 mm pour des applications très particulières. C'est par exemple le cas de certains emballages non alimentaires, comme par exemple certains aérosols, ou le cas de certains emballages industriels. Elles peuvent également descendre jusqu'à 0,08 mm, par exemple dans le cas des barquettes alimentaires.

Les tôles d'acier pour emballage sont habituellement revêtues d'un revêtement métallique (étain, refondu ou non, ou chrome) sur lequel est généralement déposé un revêtement organique (vernis, encres, films plastiques).

Dans le cas des emballages deux pièces, ceux-ci sont réalisés par emboutissage sous serre-flan, ou par emboutissage/repassage pour les boites boissons, et sont généralement des boites axisymétriques, cylindriques ou tronconiques. Cependant, les emballagistes montrent un intérêt de plus en plus marqué pour des aciers d'épaisseurs toujours plus faibles, de 0,12 mm à 0,075 mm et, dans le souci de se différencier des concurrents, ils cherchent à innover dans des formes de plus en plus complexes. Aussi trouvons nous maintenant des boites de formes originales, fabriquées dans des tôles d'acier de faibles épaisseurs qui, bien que présentant de plus grandes difficultés de formage, doivent répondre aux critères d'utilisation (tenue mécanique de l'emballage, résistance à la charge axiale qu'ils subissent lors de leur entreposage en empilement, résistance à la surpression interne qu'ils subissent pendant le traitement thermique de stérilisation et à la dépression interne qu'ils subissent après le refroidissement) et donc présenter une très haute résistance mécanique.

Ainsi, la mise en oeuvre et la performance de ces emballages dépendent d'un certain nombre de caractéristiques mécaniques de l'acier :
- le coefficient d'anisotropie planaire ΔC aniso,
- le coefficient de Lankford,
- la limite d'élasticité Re,
- la résistance maximale à la rupture Rm,
- l'allongement A%,
- l'allongement réparti Ag%.

Pour conférer à l'emballage une tenue mécanique équivalente à épaisseur d'acier inférieure, il est indispensable que la tôle d'acier présente une résistance maximale à rupture plus élevée.

Pour la réalisation d'emballages, il est connu d'utiliser des aciers à basse teneur en aluminium, et en particulier des aciers dits « aciers bas aluminium renitrurés ». Un tel acier est par exemple décrit dans le brevet français n° 95 11 113.

La teneur en carbone visée habituellement pour ce type d'acier est comprise entre 0,050% et 0,080%, la teneur en manganèse comprise entre 0,20 et 0,45%. La teneur en aluminium est contrôlée pour être inférieure à 0,020 % dans le but de conférer à la tôle d'acier une microstructure améliorée, une bonne propreté inclusionnaire, et par voie de conséquence des caractéristiques mécaniques élevées.

La teneur en azote est également contrôlée et est comprise entre 0,008 et 0,016 %. Cette teneur en azote est assurée par ajout en poche de cyanamide calcique lors de l'élaboration de l'acier, ou par soufflage d'azote gazeux dans le bain d'acier. L'intérêt connu de l'ajout d'azote est de durcir l'acier par effet de solution solide.

Ces tôles d'acier sont réalisées par laminage à froid d'une bande à chaud, avec un taux de laminage à froid compris entre 75% et plus de 90%, suivi d'un recuit en continu à une température comprise entre 640 et 700°C, et d'un second laminage à froid avec un taux d'allongement au cours de ce second laminage à froid variable entre 2% et 45% selon le niveau de résistance maximale à la rupture Rm visé.

Mais, pour les aciers à basse teneur en aluminium, des caractéristiques mécaniques élevées sont associées à une capacité d'allongement faible. Cette faible ductilité, outre le fait qu'elle est défavorable à la mise en forme de l'emballage, entraîne dans cette mise en forme un amincissement des parois qui va être défavorable aux performances de l'emballage.

Ainsi par exemple un acier « bas aluminium renitruré » présentant une résistance maximale à la rupture Rm de l'ordre de 550 MPa, présentera un taux d'allongement A% de l'ordre de 2 à 5% seulement.

La présente invention a pour but de proposer une tôle d'acier à basse teneur en aluminium pour emballage qui présente un taux d'allongement A% plus élevé que celui des aciers à basse teneur en aluminium de l'état de la technique, à niveau de résistance maximale à la rupture équivalente.

Pour obtenir ces caractéristiques, l'invention a pour objet un procédé de fabrication d'une bande d'acier à basse teneur en aluminium pour emballage, dans lequel :
- on approvisionne une bande d'acier laminée à chaud comportant en poids entre 0,050 et 0,080 % de carbone, entre 0,25 et 0,40 % de manganèse, moins de 0,020 % d'aluminium, entre 0,010 et 0,014% d'azote, le reste étant du fer et des impuretés résiduelles inévitables,
- on effectue un premier laminage à froid de la bande,
- on soumet la bande laminée à froid à un recuit,
- on effectue éventuellement un laminage à froid secondaire,
caractérisé en ce que le recuit est un recuit continu dont le cycle comporte une montée en température jusqu'à une température supérieure à la température de début de transformation perlitique Ac₁, un maintien de la bande au dessus de cette température pendant une durée supérieure à 10 secondes, et un refroidissement rapide de la bande jusqu'à une température inférieure à 350°C à une vitesse de refroidissement supérieure à 100°C par seconde.

Selon d'autres caractéristiques du procédé selon l'invention :
- la bande est maintenue au cours du recuit à une température comprise entre Ac₁ et 800°C, pendant une durée de 10 secondes à 2 minutes ;
- la vitesse de refroidissement est comprise entre 100°C par seconde et 500°C par seconde ;
- la bande est refroidie à une vitesse supérieure à 100°C par seconde jusqu'à la température ambiante.

L'invention concerne également une tôle d'acier à basse teneur en aluminium comprenant en poids entre 0,050 et 0,080 % de carbone, entre 0,25 et 0,40 % de manganèse, moins de 0,020 % d'aluminium, entre 0,010 et 0,014% d'azote, le reste étant du fer et des impuretés résiduelles inévitables, fabriquée selon le procédé ci-dessus, caractérisé en ce qu'elle présente à l'état vieilli un taux d'allongement A% satisfaisant la relation :$\text{(750 - Rm) / 16,5 ≤ A% ≤ (850 - Rm) / 17,5}$ Rm étant la résistance maximale à la rupture de l'acier, exprimée en MPa.

Selon d'autres caractéristiques de la tôle, l'acier comporte du carbone à l'état libre et/ou quelques carbures précipités à basse température, et présente un nombre de grains par mm² supérieur à 30000.

Les caractéristiques et avantages apparaîtront plus clairement dans la description qui suit, donnée uniquement à titre d'exemple, faite en référence aux figures jointes en annexe.

Les figures 1 et 2 sont des diagrammes montrant l'influence de la température de recuit sur la résistance maximale à rupture Rm.

La figure 3 est un diagramme montrant l'influence de la vitesse de refroidissement sur la résistance maximale à rupture Rm.

La figure 4 est un diagramme montrant l'influence de la vitesse de refroidissement sur la résistance maximale à rupture Rm et le taux d'allongement A%.

La figure 5 est un diagramme montrant l'influence de la vitesse de refroidissement sur la dureté HR30T.

Plusieurs essais ont été réalisés, tout d'abord en laboratoire puis en conditions industrielles, pour valider les caractéristiques de l'invention. Les résultats complets de deux de ces essais vont maintenant être décrits.

Ces essais concernent deux bobines à froid en acier à basse teneur en aluminium, dont les caractéristiques sont reproduites dans le tableau 1 ci-après.

**Tableau 1**

| Teneurs (10⁻³ %) | | | | | Laminage à chaud | | | Laminage à froid | |
|---|---|---|---|---|---|---|---|---|---|
| | C | Mn | Al | N | TFL (°C) | Tbob (°C) | Ep (mm) | T réd. (%) | Ep (mm) |
| A | 59 | 345 | 15 | 10,5 | 842 | 598 | 2,06 | 91,2 | 0,18 |
| B | 66 | 309 | 17 | 12 | 841 | 587 | 2,00 | 87 | 0,28 |

Dans la première colonne, on a repéré la bobine ; dans les deuxième à cinquième colonnes, on a indiqué en 10⁻³ % poids les teneurs des constituants principaux ayant une importance. Les sixième à huitième colonnes concernent les conditions de laminage à chaud : dans la sixième colonne, on a indiqué la température de fin de laminage à chaud ; dans la septième colonne, la température de bobinage ; dans la huitième colonne, l'épaisseur de la bande à chaud. Enfin les colonnes neuf et dix concernent les conditions de laminage à froid : dans la neuvième colonne, on a indiqué le taux de réduction du laminage à froid et dans la dixième colonne, l'épaisseur finale de la bande à froid.

Ces deux bandes standard ont fait l'objet de recuits différenciés suivi de second laminages à froid également différenciés.

Les températures de maintien au recuit ont varié de 650°C à 800°C, les vitesses de refroidissement ont varié de 40°C/s à 400°C/s, et les taux d'allongement au second laminage ont varié de 1% à 42%.

Outre les examens micrographiques, la caractérisation du métal issu de ces différents essais a consisté d'une part à faire des tractions sur des éprouvettes ISO 12,5x50 dans le sens du laminage et en sens travers, à l'état frais et à l'état vieilli après vieillissement à 200°C pendant 20 minutes, d'autre part de déterminer la dureté HR30T également à l'état frais et à l'état vieilli.

Ces essais ont permis de démontrer qu'il est possible d'augmenter considérablement la résistance maximale à la rupture Rm pour le même acier à basse teneur en aluminium, à taux d'allongement au second laminage à froid identique, si on pratique entre les deux laminages à froid un recuit continu selon les conditions de l'invention.

Dit autrement, ces essais ont permis de démontrer qu'il est possible d'augmenter considérablement la ductilité A% pour le même acier à basse teneur en aluminium, à résistance maximale à la rupture Rm identique, si on pratique entre les deux laminages à froid un recuit continu selon les conditions de l'invention, car le même niveau de Rm est atteint avec un taux d'allongement plus faible au cours du second laminage. Ainsi, il devient possible de réaliser des qualités d'acier à basse teneur en aluminium avec un niveau de Rm de l'ordre de 380 MPa sans nécessiter de second laminage après recuit, sauf peut être une opération d'écrouissage léger appelé skin-pass qui permet de supprimer le palier de limite d'élasticité présent sur le métal en sortie du recuit.

### Incidence de la composition de l'acier

Comme indiqué précédemment, l'invention ne se situe pas dans la composition de l'acier, qui est un acier à basse teneur en aluminium standard.

Comme tous les aciers à basse teneur en aluminium renitrurés, ce sont essentiellement les teneurs en aluminium et en azote qui sont importantes :
- l'aluminium est utilisé pour calmer l'acier. Il est limité à 0,020% dans le but de conférer à la tôle d'acier une microstructure améliorée, une bonne propreté inclusionnaire, et part voie de conséquence des caractéristiques mécaniques élevées ;
- la teneur en azote est également contrôlée et est comprise entre 0,008 et 0,016 %. Cette teneur en azote est assurée par ajout en poche de cyanamide calcique lors de l'élaboration de l'acier, ou par soufflage d'azote gazeux dans le bain d'acier. L'intérêt connu de l'ajout d'azote est de durcir l'acier par effet de solution solide.

Le carbone et le manganèse sont également deux éléments qu'il convient de contrôler.
- la teneur en carbone visée habituellement pour ce type d'acier est comprise entre 0,050% et 0,080% ;
- la teneur en manganèse est comprise entre 0,25 et 0,40%.

### Incidence des conditions de dénaturation à chaud

Les aciers à basse teneur en aluminium renitrurés recuits en continu sont généralement laminés à une température supérieure à Ar₃.

Le paramètre essentiel est la température de bobinage, et on préfère un bobinage froid, entre 500 et 620°C. En effet, le bobinage chaud, à une température supérieure à 650°C présente deux inconvénients :
- il génère des hétérogénéités de caractéristiques mécaniques en liaison avec les différences de vitesses de refroidissement entre le coeur et les extrémités de la bande ;
- il induit un risque de croissance anormale des grains, laquelle peut se produire pour certains couples (température de fin de laminage, température de bobinage) et peut constituer un défaut rédhibitoire aussi bien en tôle à chaud qu'en tôle à froid.

Néanmoins un bobinage chaud peut être effectué en pratiquant par exemple un bobinage sélectif : la température est plus élevée en extrémités de la bande.

### Incidence des conditions de laminage à froid

De par les faibles épaisseurs finales à réaliser, le domaine du taux de réduction à froid s'étend de 75% à plus de 90%.

Les facteurs principaux qui interviennent dans la définition du taux de réduction à froid sont bien évidemment l'épaisseur finale du produit, et sur ce point on peut jouer sur l'épaisseur du produit à chaud, ainsi que des considérations métallurgiques.

Les considérations métallurgiques sont basées sur l'incidence du taux de réduction à froid sur l'état microstructural, et par voie de conséquence sur les caractéristiques mécaniques après recristallisation et recuit. Ainsi plus le taux de réduction à froid augmente, plus la température de recristallisation est faible, plus les grains sont faibles et plus Re et Rm sont élevés. En particulier, le taux de réduction a une incidence très forte sur le coefficient de Lankford.

Dans le cas d'exigences en termes de cornes d'emboutissage, il convient par exemple d'optimiser la nuance d'acier et surtout la teneur en carbone, et le taux de réduction du laminage à froid avec la dureté ou les caractéristiques mécaniques souhaitées pour obtenir un métal dit « métal sans cornes ».

### Incidence du recuit

Une caractéristique importante de l'invention réside dans la température de recuit. Il est important que la température de recuit soit supérieure au point de début de transformation perlitique Ac₁ (de l'ordre de 720°C pour ce type d'acier).

Une autre caractéristique importante de l'invention réside dans la vitesse de refroidissement qui doit être supérieure à 100°C/s.

Au cours du maintien de la bande à une température supérieure à Ac₁, il se forme de l'austénite, riche en carbone. Le refroidissement rapide de cette austénite permet de maintenir une certaine quantité de carbone à l'état libre et/ou une précipitation de carbures à basse température, fins et dispersés. Ce carbone à l'état libre et/ou ces carbures formés à basse température favorisent le blocage des dislocations, ce qui permet d'atteindre des niveaux de caractéristiques mécaniques élevés sans nécessiter une réduction importante au cours du second laminage à froid qui suit.

Il est donc important de réaliser un refroidissement rapide, compris entre 100 et 500°C/s au moins jusqu'à une température inférieure à 350°C. Si le refroidissement rapide est arrêté avant 350°C, les atomes de carbone libres vont pouvoir se combiner et l'effet recherché ne sera pas atteint. Il est bien évident qu'un refroidissement rapide jusqu'à la température ambiante est possible.

Il est également possible d'effectuer un refroidissement à une vitesse supérieure à 500°C/s, mais la Demanderesse a constaté que au delà de 500°C/s, l'influence d'une augmentation de la vitesse de refroidissement n'est plus très significative.

Les figures 1 et 2 présentent l'influence de la température de recuit à vitesse de refroidissement constante (Visée 100°C/s et réalisée 73 à 102°C/s sur la figure 1 ; Visée 300°C/s et réalisée 228 à 331°C/s sur la figure 2) sur la résistance maximale à la rupture Rm.

On constate sur ces figures une nette augmentation de Rm à taux d'allongement du second laminage identique pour les aciers recuits à 750°C et à 800°C par rapport au même acier recuit à 650°C.

Toutefois, cette influence de la température de recuit sur la résistance maximale à la rupture Rm n'est pas très perceptible pour des taux d'allongement au second laminage à froid inférieurs à 3%. Elle ne devient vraiment significative qu'à partir de 5% d'allongement au second laminage à froid.

Une température trop élevée, supérieure à 800°C, entraîne une précipitation, au moins partielle de l'azote sous la forme de nitrures d'aluminium. Cet azote précipité ne participe plus au durcissement de l'acier, ce qui a pour effet une baisse de la résistance maximale à la rupture Rm. Ce phénomène est entrevu sur la figure 2 sur laquelle on remarque, pour des taux d'allongement supérieurs à 10 %, une baisse de l'augmentation de la résistance maximale à la rupture Rm entre l'échantillon recuit à 750°C et l'échantillon recuit à 800°C.

Le temps de maintien de la bande entre Ac₁ et 800°C doit être suffisant pour remettre tout le carbone correspondant à l'équilibre en solution. Un maintien pendant 10 secondes est suffisant pour s'assurer cette remise en solution de la quantité de carbone correspondant à l'équilibre pour les aciers dont la teneur en carbone est comprise entre 0,020 et 0,035%, et un maintien au delà de 2 minutes, bien que possible, est inutile et coûteux.

Les figures 3 et 4 présentent l'influence de la vitesse de refroidissement à température de recuit constante (750°C) maintenue pendant 20 secondes.

Comme on peut le voir sur la figure 3, à 10% d'allongement au second laminage à froid, la résistance maximale à la rupture Rm de l'acier est égale à environ 560 MPa si la vitesse de refroidissement est égale à 100°C/s, alors qu'elle n'atteint que 505 MPa si la vitesse de refroidissement est égale à 50°C/s.

On peut donc réaliser un acier à basse teneur en aluminium dont la valeur de Rm est égale à 560 MPa avec seulement 10% d'allongement au second laminage à froid si la vitesse de refroidissement est égale à 100°C/s, alors qu'il faut effectuer un second laminage à froid avec un taux d'allongement de 17 % si la vitesse de refroidissement n'est que de 50°C/s.

Ce plus faible taux d'allongement au second laminage à froid permet de moins dégrader la ductilité de l'acier. On voit ainsi sur la figure 4 que l'acier dont Rm est égal à 560 MPa présente une ductilité A% égale à 12,5 lorsque la vitesse de refroidissement est égale à 100°C/s, alors qu'elle est égale à 5,5 lorsque la vitesse de refroidissement est égal à 50°C/s.

Cette constatation est également valable sur la dureté de l'acier. Comme on le voit sur la figure 5, pour un même taux d'allongement au second laminage à froid, la dureté de l'acier augmente si la vitesse de refroidissement est égale à 100°C/s. Cette augmentation de la dureté est due à une teneur en carbone libre plus élevée et/ou à la présence des précipités fins et dispersés.

Les analyses micrographiques des échantillons ont permis de constater que le nombre de grains par mm² est plus important (supérieur à 30000), et que les carbures, lorsqu'ils se sont formés sont de la cémentite intergranulaire.

Ainsi ce procédé de fabrication permet de réaliser un acier à basse teneur en aluminium pour emballage, comportant en poids entre 0,050 et 0,080 % de carbone, entre 0,25 et 0,40 % de manganèse, moins de 0,020 % d'aluminium, entre 0,010 et 0,014 % d'azote, le reste étant du fer et des impuretés résiduelles inévitables, qui présente à l'état vieilli un taux d'allongement A% satisfaisant la relation :$\text{(750 - Rm) / 16,5 ≤ A% ≤ (850 - Rm) / 17,5}$ Rm étant la résistance maximale à la rupture de l'acier, exprimée en MPa.

## Revendications

1. Procédé de fabrication d'une bande d'acier à basse teneur en aluminium pour emballage, dans lequel :
- on approvisionne une bande d'acier laminée à chaud comportant en poids entre 0,050 et 0,080 % de carbone, entre 0,25 et 0,40 % de manganèse, moins de 0,020 % d'aluminium, entre 0,010 et 0,014% d'azote, le reste étant du fer et des impuretés résiduelles inévitables,
- on effectue un premier laminage à froid de la bande,
- on soumet la bande laminée à froid à un recuit,
- on effectue éventuellement un laminage à froid secondaire,
**caractérisé en ce que** le recuit est un recuit continu dont le cycle comporte une montée en température jusqu'à une température supérieure à la température de début de transformation perlitique Ac₁, un maintien de la bande au dessus de cette température pendant une durée supérieure à 10 secondes, et un refroidissement rapide de la bande jusqu'à une température inférieure à 350°C à une vitesse de refroidissement supérieure à 100°C par seconde.

2. Procédé selon la revendication 1, **caractérisé en ce que** la bande est maintenue au cours du recuit à une température comprise entre Ac₁ et 800°C, pendant une durée de 10 secondes à 2 minutes.

3. Procédé selon la revendication 1, **caractérisé en ce que** la vitesse de refroidissement est comprise entre 100°C par seconde et 500°C par seconde.

4. Procédé selon la revendication 1, **caractérisé en ce que** la bande est refroidie à une vitesse supérieure à 100°C par seconde jusqu'à la température ambiante.

5. Tôle d'acier à basse teneur en aluminium pour emballage, comportant en poids entre 0,050 et 0,080 % de carbone, entre 0,25 et 0,40 % de manganèse, moins de 0,020 % d'aluminium, entre 0,010 et 0,014 % d'azote, le reste étant du fer et des impuretés résiduelles inévitables, fabriquée selon le procédé des revendications 1 à 4, **caractérisé en ce qu'**elle présente à l'état vieilli un taux d'allongement A% satisfaisant la relation :$\text{(750 - Rm) / 16,5 ≤ A% ≤ (850 - Rm) /17,5}$ Rm étant la résistance maximale à la rupture de l'acier, exprimée en MPa.

6. Tôle d'acier selon la revendication 5, **caractérisée en ce que** l'acier comporte du carbone à l'état libre et/ou quelques carbures précipités à basse température, et présente un nombre de grains par mm² supérieur à 30000.

## Patentansprüche

1. Verfahren zur Herstellung eines Stahlbandes mit einem niedrigen Gehalt an Aluminium für Verpackungen, bei dem:
- ein warmgewalztes Stahlband hergestellt wird, das, in Gewichtsprozent, zwischen 0,050 und 0,080% Kohlenstoff, zwischen 0,25 und 0,40% Mangan, weniger als 0,020% Aluminium, zwischen 0,010 und 0,014% Stickstoff, Rest Eisen und unvermeidliche restliche Verunreinigungen aufweist
- ein erster Kaltwalzvorgang des Bandes durchgeführt wird,
- das kaltgewalzte Band einem Glühvorgang unterzogen wird
- gegebenenfalls ein zweiter Kaltwalzvorgang durchgeführt wird,
**dadurch gekennzeichnet, dass** der Glühvorgang ein kontinuierlicher Glühvorgang ist, dessen Ablauf einen Anstieg der Temperatur bis auf eine Temperatur aufweist, die grösser ist als die Temperatur des Einsetzens der perlitischen Transformation Ac₁ , ein Einwirken oberhalb dieser Temperatur auf das Band während einer Dauer von mehr als 10 Sekunden und ein schnelles Abkühlen des Bandes auf eine Temperatur unterhalb von 350° C mit einer Geschwindigkeit der Abkühlung von mehr als 100° C pro Sekunde.

2. Verfahren nach Anspruch 1, **dadurch gekennzeichnet, dass** das Band während des Glühvorgangs auf einer Temperatur gehalten wird, die zwischen Ac₁ und 800° C liegt, während einer Dauer, die zwischen 10 Sekunden und 2 Minuten liegt.

3. Verfahren nach Anspruch 1, **dadurch gekennzeichnet, dass** die Geschwindigkeit der Abkühlung zwischen 100° C pro Sekunde und 500° C pro Sekunde liegt.

4. Verfahren nach Anspruch 1, **dadurch gekennzeichnet, dass** das Band mit einer Geschwindigkeit von mehr als 100° C pro Sekunde bis auf die Umgebungstemperatur abgekühlt wird.

5. Stahlblech mit einem niedrigen Gehalt an Aluminium für Verpackungen, das, in Gewichtsprozent, zwischen 0,050 und 0,080% Kohlenstoff, zwischen 0,25 und 0,40% Mangan, weniger als 0,020% Aluminium, zwischen 0,010 und 0,014 Stickstoff, Rest Eisen und unvermeidliche restliche Verunreinigungen aufweist und das gemäss dem Verfahren nach den Ansprüchen 1 bis 4 hergestellt worden ist, **dadurch gekennzeichnet, dass** es im gehärteten Zustand einen Streckungsgrad A% aufweist, der die folgende Beziehung erfüllt:$\text{(750 - Rm) / 16,5 ≤ A% ≤ (850 - Rm) / 17,5}$ wobei Rm die maximale Bruchfestigkeit des Stahls ist, ausgedrückt in MPa.

6. Stahlblech nach Anspruch 5, **dadurch gekennzeichnet, dass** der Stahl Kohlenstoff im freien Zustand und/oder bei niedriger Temperatur ausgefällte Karbide aufweist und dass seine Anzahl der Körner mehr als 30000 pro mm² beträgt.

## Claims

1. Process for manufacturing a strip of packaging steel having a low aluminium content, in which:
- a hot-rolled strip of steel containing by weight between 0.050 and 0.080% carbon, between 0.25 and 0.40% manganese, less than 0.020% aluminium, between 0.010 and 0.014% nitrogen, the balance being iron and inevitable residual impurities, is provided;
- a first cold-rolling operation is carried out on the strip;
- the cold-rolled strip is subjected to an annealing operation;
- optionally, a secondary cold-rolling operation is carried out,
**characterized in that** the annealing is a continuous annealing operation, the cycle of which comprises a temperature rise up to a temperature above the pearlitic transformation start temperature Ac₁, holding of the strip above this temperature for a time of greater than 10 seconds, and rapid cooling of the strip down to a temperature below 350°C.

2. Process according to Claim 1, **characterized in that** the strip is held during the annealing at a temperature of between AC₁ and 800°C for a time of 10 seconds to 2 minutes.

3. Process according to Claim 1, **characterized in that** the cooling rate is between 100°C per second and 500°C per second.

4. Process according to Claim 1, **characterized in that** the strip is cooled down to ambient temperature at a rate of greater than 100°C per second.

5. Sheet of packaging steel having a low aluminium content, comprising by weight between 0.050 and 0.080% carbon, between 0.25 and 0.40% manganese, less than 0.020% aluminium, between 0.010 and 0.014% nitrogen, the balance being iron and inevitable residual impurities, the said sheet being manufactured according to the process of Claims 1 to 4, **characterized in that** it has, in the aged state, a degree of elongation A% satisfying the relationship:${\text{(750 - R}}_{\text{m}} {\text{) / 16.5 ≤ A% ≤ (850 - R}}_{\text{m}} \text{) / 17.5}$ Rₘ being the ultimate tensile strength of the steel, expressed in MPa.

6. Steel sheet according to Claim 5, **characterized in that** the steel includes carbon in the free state and/or a few carbides precipitated at low temperature and has more than 30 000 grains per mm².
